# EUROPÄISCHE PATENTSCHRIFT

(11) **EP 0 770 148 B1**
(45) Veröffentlichungstag und Bekanntmachung des Hinweises auf die Patenterteilung: **20.01.1999**
(21) Anmeldenummer: 96914913.7
(22) Anmeldetag: 13.04.1996
(51) Int. Cl.: C21D 3/00, C21D 3/02, C21D 3/04

(54) **VERFAHREN ZUR HERSTELLUNG METALLISCHER HALBZEUGE**
Process for producing metallic semi-finished products
PROCEDE DE FABRICATION DE PRODUITS METALLIQUES SEMI-FINIS

(30) Priorität: 22.04.1995 DE 19514889
(43) Veröffentlichungstag der Anmeldung: 02.05.1997
(73) Patentinhaber: Institut für Festkörper- und Werkstofforschung Dresden e.V., 01069 Dresden (DE)
(72) Erfinder: ROTH, Stefan, D-01277 Dresden (DE)
(74) Vertreter: Rauschenbach, Dieter
(86) Internationale Anmeldenummer: EP9601569
(87) Internationale Veröffentlichungsnummer: WO9634118

(56) Entgegenhaltungen:
- EP-A- 0 294 134
- GB-A- 450 841
- GB-A- 1 081 758
- US-A- 5 254 180
- UMSCHAU, Nr. 5, 1986, Seiten 284-287, XP002009014 J.S. DUGDALE, P. RHODES: "EIGENSCHAFTEN UND ANWENDUNG AMORPHER METALLE"

## Beschreibung

Die Erfindung bezieht sich auf das Gebiet der metallurgischen Verfahrenstechnik und betrifft ein Verfahren zur Herstellung metallischer Halbzeuge, wie Bänder oder Drähte, aus hochschmelzenden, schwerumformbaren metallischen Werkstoffen.

Das Verfahren ist beispielsweise zur Herstellung von weichmagnetischem Band aus FeSi-Legierungen, von Band aus FeCo-Basis-Legierungen und von Kobaltband oder -draht anwendbar.

Einige Metalle und viele Legierungen von technischem Interesse lassen sich nicht oder nur sehr aufwendig durch Umformung in die gewünschte Halbzeugform bringen. So ist beispielsweise die Herstellung von Draht aus hochreinem Kobalt durch Umformung schwierig. Problematisch ist auch die Umformung von FeSi-Legierungen mit mehr als 4% Silizium zu Halbzeug, die als weichmagnetische Werkstoffe Verwendung finden. Allgemein trifft diese Schwerumformbarkeit auf solche Legierungen zu, die hauptsächlich aus Übergangsmetallen bestehen, besonders aber auf solche, die geordnete Gitterstrukturen aufweisen.

Zur Herstellung von metallischer Halbzeuge ist es auch bekannt, diese in Band- oder Drahtform direkt aus der Schmelze mittels einem der Verfahren der Rascherstarrung zu erzeugen. Allerdings ist die Anwendung dieser Verfahrens dann problematisch, wenn der zu verarbeitende Werkstoff einen hohen Schmelzpunkt (etwa oberhalb 1400 °C) besitzt, da in diesem Falle die Ausrüstungen zur Rascherstarrung aus sehr teuren und schwer zu bearbeitenden Werkstoffen hergestellt werden müssen und/oder schnell verschieißen. Dies führt zu hohen Fertigungskosten.

Der Erfindung liegt die Aufgabe zugrunde, ein Verfahren zu scnaffen, das eine technologisch beherrschbare und kostengünstige Verarbeitung hochschmelzender, schwerumformbarer metallischer Werkstoffe zu Halbzeug, wie Bänder oder Drähte, ermöglicht.

Diese Aufgabe wird nach der Erfindung mit einem Verfahren zur Herstellung metallischer Halbzeuge gelöst, indem
a) dem hochschmelzenden, schwerumformbaren Werkstoff zunächst ein oder mehrere schmelzpunkterniedrigende Elemente zulegiert werden,
b) danach von der Legierung mit dem erniedrigten Schmelzpunkt mittels Rascherstarrung direkt aus der Schmelze das Halbzeug in Band- oder Drahtform erzeugt wird und
c) schließlich die dem Werkstoff in der Verfahrensstufe a) zulegierten Elemente aus dem Halbzeug durch eine Wärmebehandlung in reaktiver Atmosphäre wieder extrahiert werden.

Nach einer zweckmäßigen Ausgestaltung der Erfindung wird in der Verfahrensstufe a) dem Werkstoff mindestens ein Element aus der durch die Elemente Bor, Kohlenstoff und Phosphor gebildeten Gruppe zulegiert.

Das oder die schmelzpunkterniedrigenden Elemente werden in einer solchen Menge zulegiert, daß der Schmelzpunkt der Legierung auf eine Temperatur < 1600 °C, vorzugsweise < 1400 °C abgesenkt wird.

Weiterhin sieht die Erfindung vor, daß in der Verfahrensstufe c) für die Wärmebehandlung des Halbzeugs Wasserstoff als reaktive Atmosphäre verwendet wird. Gemäß einer vorteilhaften Ausgestaltung wird das Halbzeug zunächst in feuchtem Wasserstoff bei einer Temperatur zwischen 850 und 1000 °C und anschließend in trockenem Wasserstoff bei einer Temperatur zwischen 1000 und 1250 °C wärmebehandelt.

Während der Wärmebehandlung des Halbzeugs kann zweckmäßigerweise die Wasserstoffatmosphäre kontinuierlich oder diskontinuierlich durch Spülen erneuert werden.

Zur Herstellung von Halbzeug aus FeSi-Legierungen mit einem Siliziumgehalt > 4% wird der Legierung erfindungsgemäß zunächst Bor in einer Menge zulegiert, bei der sich der Schmelzpunkt der Legierung auf < 1400 °C verringert. Danach wird aus dieser Legierung mittels dem Verfahren der Rascherstarrung Halbzeug erzeugt. Schließlich wird dieses Halbzeug bei einer Temperatur im Bereich von 870 bis 950 °C während einer Dauer von 1,5 bis 4 Stunden in feuchtem Wasserstoff und abschließend bei einer Temperatur im Bereich von 950 bis 1120 °C während einer Dauer von mindestens 1,5 Stunden in trockenem Wasserstoff wärmebehandelt. Dabei werden zweckmäßigerweise die während der Wärmebehandlung von der Wasserstoffatmosphäre aufgenommenen gasförmige Borverbindungen durch Spülen mit frischem Wasserstoff aus dem Wärmebehandlungsraum heraustransportiert.

In gleicher Weise kann vorgegangen werden, wenn Halbzeug aus FeCo-Basis-Legierungen mit einem Kobaltgehalt von 5 bis 70% oder Halbzeug aus Kobalt hergestellt werden soll.

Mit dem erfindungsgemäßen Verfahren werden die Voraussetzungen geschaffen, um auf rationelle, kostengünstige Weise hochschmelzende, schwerumformbare metallische Werkstoffe zu Halbzeug, wie Bänder oder Drähte, zu verarbeiten. Vorteilhaft ist dabei auch, daß das Verfahren mit herkömmlichen metallurgischen Anlagen durchführbar und einfach zu handhaben ist.

Nachstehend ist die Erfindung an Hand von Ausführungsbeispielen näher erläutert.

### Beispiel 1

Zu reinem Kobalt werden 4,4 Masse-% Bor zulegiert. Der Schmelzpunkt dieser Kobalt-Bor-Legierung liegt bei 1105 °C, ist also gegenüber dem Schmelzpunkt des reinen Kobalts von 1495 °C deutlich verringert. Aus dieser Legierung wird mittels Rascherstarrung 0,022 mm dickes und 10 mm breites Band hergestellt. Dieses Band wird zunächst bei 900 °C für 2 Stunden unter feuchtem strömenden Wasserstoff wärmebehandelt. Dadurch verringert sich der Borgehalt auf 0,27 Masse-%. Nach einer weiteren Wärmebehandlung unter trockenem strömenden Wasserstoff bei 1100 °C für 2 Stunden verringert sich der Borgehalt auf 0,01 Masse-%. Das so erhaltene Band hat duktile Eigenschaften.

### Beispiel 2

Zu einer FeSi-Legierung mit einem Si-Gehalt von 8,1 Masse-% Si und einem Schmelzpunkt von 1380 °C, welche als weichmagnetischer Werkstoff verwendbar ist, werden weitere 2,1 Masse-% Bor zulegiert. Die entstandene 7,9 Si- 2,0 B- Rest Fe-Legierung besitzt einen Schmelzpunkt von 1150 °C. Danach wird direkt aus einer Schmelze dieser Legierung mittels Rascherstarrung 0,022 mm dickes amorphes Band erzeugt. Dieses Band wird nachfolgend in einem Glühofen 2 Stunden bei einer Temperatur von 900 °C in feuchtem Wasserstoff und abschließend weitere 2 Stunden bei einer Temperatur von 1100 °C in trockenem Wasserstoff wärmebehandelt. Bei der Wärmebehandlung wird das Bor aus der Legierung freigesetzt und geht mit der Wasserstoffatmosphäre eine gasförmige Verbindung ein. Diese Verbindung wird durch ein ständiges Spülen mit frischem Wasserstoff aus dem Ofenraum heraustransportiert.

Das erhaltene Fe-8,1%Si-Band ist als weichmagnetisches Material verwendbar. Seine Koerzitivfeldstärke H_{c} beträgt 40 A/m. Der Borgehalt des Bandes liegt unter 0,01 Masse-%.

### Beispiel 3

Einer Fe-Si-Legierung mit einem Si-Gehalt von 7,0 Masse-% Si werden 1,8 Masse-% Bor zugesetzt. Dadurch verringert sich der Schmelzpunkt der Legierung von 1415 °C auf 1160 °C. Aus dieser Legierung wird mittels Rascherstarrung Band mit einer Breite von 10 mm und einer Dicke von 0,024 mm hergestellt. Nach einer ersten Wärmebehandlung bei 900 °C für 2 Stunden unter feuchtem strömenden Wasserstoff und einer zweiten Wärmebehandlung unter trockenem strömenden Wasserstoff bei 1100 °C für 2 Stunden hat das Material einen Borgehalt von < 0,01 Masse-%. Das so hergestellte Band weist eine Koerzitivfeldstärke H_{c} von 35 A/m auf. Die Magnetostriktion ist < 0,1 ppm.

## Patentansprüche

1. Verfahren zur Herstellung metallischer Halbzeuge, wie Bänder oder Drähte, aus hochschmelzenden, schwerumformbaren metallischen Werkstoffen, wobei
a) dem hochschmelzenden, schwerumformbaren Werkstoff zunächst ein oder mehrere schmelzpunkterniedrigende Elemente zulegiert werden,
b) danach von der Legierung mit dem erniedrigten Schmelzpunkt mittels Rascherstarrung direkt aus der Schmelze das Halbzeug in Band- oder Drahtform erzeugt wird und
c) schließlich die dem Werkstoff in der Verfahrensstufe a) zulegierten Elemente aus dem Halbzeug durch eine Wärmebehandlung in reaktiver Atmosphäre wieder extrahiert werden.

2. Verfahren nach Anspruch 1, **dadurch gekennzeichnet,** daß in der Verfahrensstufe a) dem Werkstoff mindestens ein Element aus der durch die Elemente Bor, Kohlenstoff und Phosphor gebildeten Gruppe zulegiert wird.

3. Verfahren nach Anspruch 1, **dadurch gekennzeichnet,** daß in der Verfahrensstufe a) dem Werkstoff das oder die schmelzpunkterniedrigenden Elemente in einer solchen Menge zulegiert werden, daß der Schmelzpunkt der Legierung auf eine Temperatur < 1600 °C, vorzugsweise 1400 °C abgesenkt wird.

4. Verfahren nach Anspruch 1, **dadurch gekennzeichnet,** daß in der Verfahrensstufe c) für die Wärmebehandlung des Halbzeugs Wasserstoff als reaktive Atmosphäre verwendet wird.

5. Verfahren nach Anspruch 1 und 4, **dadurch gekennzeichnet,** daß in der Verfahrensstufe c) das Halbzeug zunächst in feuchtem Wasserstoff bei einer Temperatur zwischen 850 und 1000 °C und anschließend in trockenem Wasserstoff bei einer Temperatur zwischen 1000 und 1250 °C wärmebehandelt wird.

6. Verfahren nach Anspruch 5, **dadurch gekennzeichnet,** daß die Wasserstoffatmosphäre während der Wärmebehandlung des Halbzeugs kontinuierlich oder diskontinuierlich durch Spülen erneuert wird.

7. Verfahren nach Anspruch 1, **dadurch gekennzeichnet,** daß dieses zur Herstellung von Halbzeug aus FeSi-Legierungen mit einem Siliziumgehalt > 4%, zur Herstellung von Halbzeug aus FeCo-Basis-Legierungen mit einem Kobaltgehalt von 5 bis 70% und zur Herstellung von Halbzeug aus Kobalt angewandt wird, wobei dem Ausgangswerkstoff zunächst Bor in einer solchen Menge zulegiert wird, mit der sich der Schmelzpunkt des Werkstoffs auf < 1400 °C verringert, danach aus dieser Legierung mittels dem Verfahren der Rascherstarrung Halbzeug erzeugt und schließlich dieses Halbzeug bei einer Temperatur im Bereich von 870 bis 950 °C während einer Dauer von 1,5 bis 4 Stunden in feuchtem Wasserstoff und abschließend bei einer Temperatur im Bereich von 950 bis 1120 °C während einer Dauer von mindestens 1,5 Stunden in trockenem Wasserstoff wärmebehandelt wird.

8. Verfahren nach Anspruch 7, **dadurch gekennzeichnet,** daß die während der Wärmebehandlung von der Wasserstoffatmosphäre aufgenommenen gasförmige Borverbindungen durch Spülen mit frischem Wasserstoff aus dem Wärmebehandlungsraum heraustransportiert werden.

## Claims

1. Process for producing metallic semi-finished products, such as strips or wires, from high-melting-point, difficult-to-shape metal materials, in which
a) the high-melting-point, difficult-to-shape material is first alloyed with one or more lower-melting-point elements;
b) the semi-finished product in strip or wire form is then produced from the alloy with the lowered melting point directly from the melt by rapid solidification and
c) finally the elements with which the material has been alloyed in step a) are extracted from the semi-finished product by heat treatment in a reactive atmosphere.

2. Process according to claim 1, characterised in that in step a) the material is alloyed with at least one element from the group formed by the elements boron, carbon and phosphorus.

3. Process according to claim 1, characterised in that in step a) the material is alloyed with the lower-melting-point element or elements in an amount such that the melting point of the alloy is reduced to a temperature < 1600 °C, preferably < 1400 °C.

4. Process according to claim 1, characterised in that in step c) hydrogen is used as reactive atmosphere for the heat treatment of the semi-finished product.

5. Process according to claims 1 and 4, characterised in that in step c) the semi-finished product is first of all heat-treated in moist hydrogen at a temperature of between 850 and 1000 °C and then in dry hydrogen at a temperature of between 1000 and 1250 °C.

6. Process according to claim 5, characterised in that the hydrogen atmosphere is during the heat treatment of the semi-finished product renewed continuously or discontinuously by flushing.

7. Process according to claim 1, characterised in that the latter is used to produce semi-finished product from FeSi alloys with a silicon content > 4%, to produce semi-finished product from FeCo basic alloys with a cobalt content of 5 to 70% and to produce semi-finished product from cobalt, wherein the parent material is first of all alloyed with boron in an amount such that with it the melting point of the material falls to < 1400 °C, thereafter semi-finished product is produced from said alloy by the method of rapid solidification and finally said semi-finished product is heat-treated at a temperature in the range from 870 to 950 °C during a period of from 1.5 to 4 hours in moist hydrogen and in conclusion at a temperature in the range from 950 to 1120 °C for a period of at least 1.5 hours in dry hydrogen.

8. Process according to claim 7, characterised in that the gaseous boron compounds absorbed by the hydrogen atmosphere during the heat treatment are conveyed out of the heat treatment area by flushing with fresh hydrogen.

## Revendications

1. Procédé de fabrication de produits métalliques semi-finis tels que des bandes ou des fils, à partir de matières métalliques à température de fusion élevée et difficiles à mettre en forme, selon lequel :
a) au matériau à température de fusion élevée et difficile à mettre en forme, on allie tout d'abord un ou plusieurs éléments à point de fusion plus bas,
b) puis partant de l'alliage à point de fusion plus bas, par une solidification rapide on forme directement le produit semi-fini en bande ou en fil, à partir du bain de fusion, et
c) enfin, sous atmosphère réactive, par traitement thermique du produit semi-fini, on extrait de nouveau les éléments d'alliage ajoutés dans l'étape a) du procédé.

2. Procédé selon la revendication 1,
caractérisé en ce que
dans l'étape a) du procédé, on ajoute à la matière comme élément d'alliage, au moins un élément choisi dans le groupe formé par le bore, le carbone et le phosphore.

3. Procédé selon la revendication 1,
caractérisé en ce que
dans l'étape a) du procédé, on ajoute à la matière le ou les éléments d'abaissement du point de fusion selon une quantité telle que le point de fusion de l'alliage soit abaissé à une température < 1600°C, de préférence < 1400°C.

4. Procédé selon la revendication 1,
caractérisé en ce que
dans l'étape c) du procédé, on effectue le traitement thermique du produit semi-fini dans une atmosphère réactive constituée par de l'hydrogène.

5. Procédé selon les revendications 1 et 4,
caractérisé en ce que
dans l'étape c) du procédé on effectue un traitement thermique du produit semi-fini tout d'abord dans de l'hydrogène humide à une température comprise entre 850°C et 1000°C puis dans de l'hydrogène sec à une température comprise entre 1000°C et 1250°C.

6. Procédé selon la revendication 5,
caractérisé en ce qu'
on renouvelle l'atmosphère d'hydrogène de manière continue ou discontinue par rinçage pendant le traitement thermique du produit semi-fini.

7. Procédé selon la revendication 1,
caractérisé en ce que
- pour la fabrication de produits semi-finis avec des alliages FeSi, on utilise une teneur en silicium > 4 %,
- pour la fabrication de produits finis avec des alliages à base FeCo, on utilise une teneur en cobalt de 5 à 70 %,
- et pour la fabrication de produits semi-finis en cobalt, on ajoute tout d'abord à la matière première, du bore, en une quantité telle que le point de fusion de la matière soit abaissé en dessous de 1400°C, puis à partir de cet alliage, par le procédé de solidification rapide, on génère un produit semi-fini et, enfin, pour le traitement thermique on traite ce produit semi-fini à une température de l'ordre de 870 à 950°C pendant une durée de 1,5 à 4 heures dans de l'hydrogène humide et, enfin, à une température de l'ordre de 950 à 1120°C pendant une durée d'au moins 1,5 heure dans de l'hydrogène sec.

8. Procédé selon la revendication 7,
caractérisé en ce que
les liaisons de bore à l'état gazeux, prises par l'atmosphère d'hydrogène pendant le traitement thermique, sont évacuées de l'enceinte de traitement thermique par le rinçage avec de l'hydrogène frais.
